# EUROPÄISCHE PATENTSCHRIFT

(11) **EP 0 279 775 B1**
(45) Veröffentlichungstag und Bekanntmachung des Hinweises auf die Patenterteilung: **12.04.1995**
(21) Anmeldenummer: 88810021.1
(22) Anmeldetag: 18.01.1988
(51) Int. Cl.: E04B 1/94

(54) **Verfahren zur Herstellung eines flammenhemmenden Isolierkörpers**
Process for manufactoring a fire-retardent insulation material
Procédé de fabrication d'une matière isolante résistant au feu

(30) Priorität: 20.01.1987 CH 183/87
(43) Veröffentlichungstag der Anmeldung: 24.08.1988
(73) Patentinhaber: Baltensperger, Hugo, CH-8311 Brütten (CH)
(72) Erfinder: Baltensperger, Hugo, CH-8311 Brütten (CH)
(74) Vertreter: Feldmann, Clarence Paul

(56) Entgegenhaltungen:
- EP-A- 0 096 308
- DE-A- 3 206 218
- FR-A- 426 967
- FR-A- 751 973
- US-A- 1 831 740
- US-A- 4 370 249

## Beschreibung

Die Erfindung betrifft ein Verfahren zur Herstellung von flammhemmenden Isolierkörpern aus organischen Fasern.

Als Wärme-, Kälte- und Schallschutz in Gebäuden dienen Ausrüstungen aus Dämmstoffen, welche organische Fasern in Form von Einlagen, Platten, Matten als Bekleidungen oder Zwischenschichten enthalten.

Zufolge verschiedener technischer Mängel herkömmlicher Isolierkörper findet feinporiges Material wie geschäumter Kunststoff, Polystyrol und dergleichen vermehrt Verwendung. Demselben haftet der grosse Nachteil an, dass es nicht vielseitig verwendbar ist, weil das Volumen nicht konstant bleibt und bei hohen Temperaturen sich wesentliche vergrössert, was die Verwendung stark beschränkt. Zudem besteht bei etlichen Kunststoffen Verweichungs- und Brandgefahr.

Aus organischen und künstlichen Fasern hergestellte Isolationskörper mit flüssigen und/oder mineralischen Flammenschutz-Zutaten, welche bei Hitze und Pyrolyse flammhemmend wirken, sind ebenfalls wohl bekannt, z.B. durch nachfolgend genannte Patente: DE-A- 3 206 218, EP-A- 96 308, FR-A- 426 967 und US-A-831 740.

Verfahren zur Behandlung von Naturfasern, insbesondere Kokosfasern, und zu deren flammhemmender Ausrüstung sind insbesondere aus folgenden beiden Dokumenten bekannt:
In US-A-1 831 740 (Elöd, Thomas) ist ein Verfahren zur Bearbeitung von Kokosfasern beschrieben, bei welchem Kokosfasern im heissen Wasser getaucht, dann mechanisch gepresst und gequetscht werden. Die gepresste Masse wird ein zweites Mal in heisses Wasser getaucht, worauf die Verunreinigungen mechanisch ausgebürstet werden. Bei der zweiten Heisswasserbehandlung wird gelöschter Kalk beigegeben, um zu verhindern, dass sich die Fasern entfärben.

In FR-A-426967 (Lyxhayr; Dickinson) ist ein Verfahren zur Herstellung von künstlichen Fasern (Haar) aus Kokosnüssen zur Verwendung für Matratzen und Möbel beschrieben. Kokosfasern werden von einem Ballen abgezogen und in alkalischer Lösung gekocht. Dabei werden sie geschmeidig. Anschliessend werden die Fasern getrocknet und abgekühlt. Ein Anteil der Fasern wird vom alkalischen Bad direkt zum Bleichen in chlorgashaltiger Atmosphäre abgezweigt und dann wieder unter den anderen Fasern zugemischt. Die Fasern können in einem Bad, welches Natriumborat und Ammoniumsulfat enthält, unbrennbar gemacht werden.

Beide Verfahren verlangen ein mehrfaches Baden oder Kochen in heissem Wasser und mehrfache mechanische Bearbeitung. Ueber eine zur beliebigen Weiterverarbeitung zu Isoliermatten nötige Reinheit, Geschmeidigkeit und Fäulnissresistenz wird nichts ausgesagt. Sicherlich sind die Abwässer dieser Verfahren chemisch belastet und sollten umweltfreundlich entsorgt werden.

Der Anmeldung liegt daher die Aufgabe zugrunde, ein Verfahren anzugeben, welches ermöglicht, Isolierkörper aus Kokosfasern, welche die nötigen Eigenschaften aufweisen und flammhemmend sind, kostengünstig, einfach, und umweltfreundlich herzustellen,.

Diese Aufgabe wird durch das in den Patentansprüchen angegebene Verfahren gelöst.

Ein weiterer Vorteil des erfindungsgemässen Verfahrens liegt darin, dass das Moorbad nicht als Abfall behandelt werden muss, sondern als nasser oder trockener Dünger in den Handel gebracht werden kann.

Der Isolierkörper besteht aus einem Fasergebilde mit Kokosfasern als wesentlicher Bestandteil, bei welchen die leicht brennbaren Teile, insbesondere Holzteile, zwischen den Faserbündeln im nachfolgend beschriebenen Röstungsprozess entfernt sind. Mit den Kokosfasern können dem Fasergebilde auch andere, schwer brennbare organische oder anorganische Fasern beigefügt sein. Das Fasergebilde enthält ferner essentielle Flammschutz-Zutaten in flüssiger oder fester Form. Letztere sollen aus Materialien sein, welche keiner der Giftklassen zugeordnet sind. Geeignet sind beispielsweise Borax, Bittersalz, Wasserglas und dergleichen. Die Zutaten sind Stoffe, welche Energieabwanderungen verhindern, den entstehenden Flammen Wärme entziehen und brennbare oder erstickende Gase erzeugen. Besonders zweckmässig sind als Zutaten ferner wasserhaltige oder hygroskopische Salze.

Der eine Wärme- und Kälteisolierung bewirkende Isolierkörper kann ein- oder mehrschichtig sein. Bei mehrschichtiger Ausführung sind die Flammschutz-Zutaten zwischen Faserlagen eingebettet. Der Isolierkörper ist als Wärme- sowie Kälteschutz und für eine Vielzahl anderer Gebrauchszwecke geeignet, wie z.B. Matrazen-Auflagen, Polsterartikel, Auto-Sitze, Platten, welche eine elastische Isolierung verlangen. Bei Bauteilen gibt der Isolierkörper einen besonders guten Schutz vor Kälte, Wärme, akustischem Lärm sowie Trittschall, und ist damit vielseitig verwendbar.

Den Isolierkörper stellt man folgendermassen her : Kokosfasern werden während längerer Zeit, wenigstens 60 Stunden, in einem Moorbad einem Röstungsprozess unterzogen. Dalbei bewirkt man die Entfernung leicht brennbarer Holzpartikel zwischen den Faserbündeln der Kokosfasern, zugleich wird eine Imprägnierung gegen Feuchtigkeit, Fäulnis, Zersetzung erzeugt. Im Zusammenspiel mit einer mit Nadeln arbeitenden, mechanisch angetriebenen Rupfmaschine, wie Reisswolf, werden den gerösteten Kokosfasern flammenhemmende Zutaten, wie Borax, Bittersalz, Magnesiumsulfat, Wasserglas in fester oder flüssiger Form beigegeben. Andere organische und anorganische Fasern können dabei beigemischt werden und alsdann nimmt man die Verarbeitung zu Matten, Platten oder dergleichen vor. Die verwendeten flammenhemmenden Zutaten sind keiner Giftklasse zugeordnet.

Der Isolierkörper mit seinen flammenhemmenden Eigenschaften ist auch als Additiv zu Mitteln geeignet, welche zur Herstellung von Oberflächenbelägen für Bauteile bestimmt sind.

Das Fasergebilde kann mit den Kokosfasern noch andere organische Fasern enthalten, wie beispielsweise Hand-, Jute-, Sisal-, Ramie-, Kapok- und Flachsfasern. Die Röstung der Kokosfasern gibt dem Fasergebilde die Eigenschaft Feuchtigkeit aufzunehmen und wieder abzugeben, was bei einer Vielzahl von Bauten erwünscht und zweckmässig ist.

## Patentansprüche

1. Verfahren zur Herstellung von flammenhemmenden Isolierkörpern aus organischen Fasern, bei dem
a) Kokosfasern aus Teilen von Pflanzen in einem Moorbad geröstet werden, wobei sich Verunreinigungen und Holzpartikel von den Fasern lösen und die Fasern feuchtigkeitsunempfindlich und fäulnisresistent werden,
worauf
b) die Fasern durch Reinigen mittels Wasser von den gelösten Verunreinigungen und Schalenresten befreit werden,
worauf
c) die Fasern getrocknet und gepresst werden,
worauf
d) die Fasern mittels einer mit Nadeln arbeitenden Rupfmaschine mechanisch aufgelockert werden und flammenhemmende Zutaten beigegeben werden,
und schliesslich
f) die Fasern zu Platten oder Matten verarbeitet werden.

2. Verfahren nach Anspruch 1, dadurch gekennzeichnet, dass während des Auflockerns andere organische und/oder anorganische Fasern beigemischt werden.

3. Verfahren nach Anspruch 2, dadurch gekennzeichnet, dass die beigegebenen Fasern Hanf- und/oder Sisal- und/oder Ramie-Fasern enthalten.

## Claims

1. Process for the production of flame-retardant insulation units out of organic fibres whereby
a) coconut fibres from plant parts are roasted in a mud bath, whereby impurities and particles of wood are separated and whereby the fibres become resistant to moisture and rot decay
whereafter
b) the fibres are cleaned with water, whereby the impurities and remaining hulls are removed
whereafter
c) the fibres are dried and pressed
whereafter
d) the fibres are mechanically loosened up by a bagging machine working with needles, and flame-retardant substances are added,
and finally
f) the fibres are processed into plates or mats.

2. Process according to claim 1, characterized in that during the loosening other organic and/or inorganic fibres are added.

3. Process according to claim 2, characterized in that the added fibres comprise hemp and/or sisal and/or ramie.

## Revendications

1. Procédé concernant la fabrication de substances isolantes ignifuges constituées de fibres organiques, procédé selon lequel
a) des fibres de coco provenant d'éléments de plantes sont grillées dans un bain de boue ce qui permet alors aux impuretés et aux particules de bois de se détacher des fibres et permet également aux fibres de devenir insensibles à l'humidité et résistantes à la putréfaction,
après quoi
b) les fibres, par un nettoyage avec de l'eau, sont libérées des impuretés détachées précédemment ainsi que des restes de coquille,
après quoi
c) les fibres sont séchées et pressées,
après quoi
d) les fibres sont ameublies mécaniquement au moyen d'une machine d'arrachage travaillant avec des aiguilles tout en rajoutant des additifs ignifuges,
et finalement
f) les fibres sont traitées pour former des panneaux ou des nattes.

2. Le procédé selon la revendication 1, caracterisé par le fait qu'il est possible pendant l'ameublement d'adjoindre d'autres fibres organiques et/ou anorganiques.

3. Le procédé selon la revendication 2, caracterisé par le fait que les fibres rajoutées contiennent des fibres de chanvre et/ou de sisal et/ou des fibres de ramie.
